# EUROPÄISCHE PATENTSCHRIFT

(11) **EP 0 767 198 B1**
(45) Veröffentlichungstag und Bekanntmachung des Hinweises auf die Patenterteilung: **06.11.2002**
(21) Anmeldenummer: 96107954.8
(22) Anmeldetag: 18.05.1996
(51) Int. Cl.: C08J 7/12, B05D 3/04, B05D 1/04

(54) **Verfahren zum Beschichten von elektrisch nicht leitenden Kunststoffteilen**
Process for coating electric non-conductive plastic parts
Procédé pour revêtir des pièces plastiques électriques non conducteur

(30) Priorität: 29.07.1995 DE 19527883
(43) Veröffentlichungstag der Anmeldung: 09.04.1997
(73) Patentinhaber: Fluor Technik System GmbH, 36341 Lauterbach (DE)
(72) Erfinder: Erdmann, Jürgen, 36304 Alsfeld (DE); Möller, Bernd, 36341 Lauterbach (DE); Pleyer, Andreas, 36119 Neuhof (DE)
(74) Vertreter: Schlagwein, Udo, Dipl.-Ing.

(56) Entgegenhaltungen:
- EP-A- 0 214 635
- EP-A- 0 629 654
- BE-A- 1 006 883
- US-A- 2 873 241
- US-A- 4 296 151
- US-A- 4 764 405

## Beschreibung

Die Erfindung betrifft ein Verfahren zum Beschichten von elektrisch nicht leitenden Kunststoffteilen, beispielsweise aus Polypropylen, Polyethylen oder ABS-Kunststoff, bei dem die Oberfläche der Kunststoffteile in einem ersten Arbeitsgang für ein elektrostatisches Sprühlackieren (ESTA) vorbehandelt wird und anschließend ein Lackauftrag durch elektrostatisches Sprühlackieren, insbesondere Hochrotationszerstäuben eines Hydrolackes erfolgt.

Elektrisch nicht leitende Kunststoffteile werden derzeit dadurch beschichtet, daß sie zunächst durch Tauchen oder Sprühlackieren mit einer elektrisch leitenden Grundierung versehen und anschließend elektrostatisch sprühlackiert werden. Das zum Grundieren verbreitete Sprühlackieren erlaubt es nicht, die Materialteilchen durch elektrostatische Kräfte zu dem zu behandelnden Teil hin zu richten, da die Teile zunächst nicht elektrisch leitend sind. Deshalb ist beim Grundieren der Overspray relativ groß, was zu erhöhtem Materialverbrauch und zu einer Verschmutzung der Umgebung führt, in welcher die Grundierung stattfindet. Die Grundierung selbst muß spezielle Haftvermittler und leitfähige Substanzen enthalten und ist deshalb teuer. Hinzu kommt, daß das Lackieren mit zwei verschiedenen Materialien aufwendig ist.

Es ist bekannt, Kunststoffteile vor dem Beschichten einer Fluorbehandlung zu unterziehen, damit das Haftungsvermögen des Lackes auf dem Kunststoff durch Erzeugen einer polaren Oberfläche des Kunststoffs gefördert wird. Als Beispiel für den Stand der Technik sei auf die EP-A-0 214 635 und EP-A-0 629 654 verwiesen. Weiterhin ist es bekannt, zur Verminderung der Permeabilität von Kunststoffen, diese durch Fluorierung mit einer Sperrschicht zu versehen, was beispielsweise die EP-A-0 300 385 und BE-A-1 006 883 zeigt. Solche Sperrschichten sind jedoch nicht oder nur unbedeutend elektrisch leitfähig.

Der Erfindung liegt das Problem zugrunde, ein Verfahren zum Beschichten von elektrisch nicht leitenden Kunststoffteilen zu entwickeln, nach welchem ein elektrostatisches Sprühlackieren (ESTA) möglich ist, ohne daß hierzu die Kunststoffteile zuvor durch eine Grundierung elektrisch leitfähig gemacht werden müssen.

Dieses Problem wird erfindungsgemäß dadurch gelöst, daß die Vorbehandlung der Oberfläche durch Fluorierung erfolgt.

Überraschenderweise hat sich gezeigt, daß durch die an sich bekannte Fluorierung der Oberfläche die Teile zum elektrostatischen Sprühlackieren geeignet werden, so daß auf den bisher erforderlichen Arbeitsgang des Grundierens mit einem elektrisch leitfähigen Lack verzichtet werden kann. Weshalb die Kunststoffteile durch die Fluorierung elektrostatisch Sprühlackiert werden können, ist nicht eindeutig klar. Es wird vermutet, daß die Oberfläche durch den Austausch von Wasserstoffatomen mit Fluoratomen eine Oberflächenleitfähigkeit erhält. zumindest wird durch Aufpfropfen polarer Gruppen das Abstoßungspotential für Lack reduziert, so daß schon die ersten auf das Kunststoffteil auftreffenden Lackteilchen auf ihm verbleiben und sich durch Oberflächenkräfte auf ihm verteilen und sogar zur der Sprühpistole abgewandten Seite verlaufen. Sobald einmal Lack auf die zu lackierenden Teile gelangt ist, wird die Oberfläche aufgrund des Wassergehaltes des Lackes leitfähig, so daß deshalb der weitere Lackiervorgang mit geringem Overspray und mit der bei elektrostatischen Sprühlackieren typischen, hohen Qualität erfolgt. Allein die Erhöhung der Benetzbarkeit einer Oberfläche kann jedoch nicht die Ursache für die Möglichkeit einer elektrostatischen Lackierung sein, denn die übrigen Verfahren zur Erhöhung der Benetzbarkeit von Oberflächen, nämlich Coronasprühbehandlung oder Ozonbehandlung, ermöglichen keine anschließende elektrostatische Sprühlackierung.

Besonders vorteilhaft ist es, wenn die Vorbehandlung in einem geschlossenen Behälter mit einem Gasgemisch aus einem Innertgas und einem Fluoranteil von 0,4 bis 3 Vol-% in einer Zeitdauer von 5 bis 180 sec erfolgt.

## Patentansprüche

1. Verfahren zum Beschichten von elektrisch nicht leitenden Kunststoffteilen, beispielsweise aus Polypropylen, Polyethylen oder ABS-Kunststoff, bei dem die Oberfläche der Kunststoffteile in einem ersten Arbeitsgang für ein elektrostatisches Sprühlackieren vorbehandelt wird und anschließend ein Lackauftrag durch elektrostatisches Sprühlackieren (ESTA), insbesondere Hochrotationszerstäuben eines Hydrolackes erfolgt, **dadurch gekennzeichnet, daß** die Vorbehandlung der Oberfläche durch Fluorierung erfolgt.

2. Verfahren nach Anspruch 1, **dadurch gekennzeichnet, daß** die Vorbehandlung in einem geschlossenen Behälter mit einem Gasgemisch aus einem Innertgas und einem Fluoranteil von 0,4 bis 3 Vol-% in einer Zeitdauer von 5 bis 180 sec erfolgt.

## Claims

1. Process for coating electrically non-conducting plastic parts consisting for example of polypropylene, polyethylene or ABS plastic, wherein the surface of the plastic parts is pre-treated for electrostatic spray painting in a first operation, and lacquer is then applied by electrostatic spray painting (ESTA), in particular high-rotation atomization of a water-borne lacquer, **characterized in that** the pre-treatment of the surface is by fluorination.

2. Process according to Claim 1, **characterized in that** the pre-treatment is performed in a closed container with a gas mixture consisting of an inert gas with a fluorine content of 0.4 to 3 % vol., for a period of 5 to 180 sec.

## Revendications

1. Procédé pour revêtir des pièces plastiques électriques non conductrices, par exemple en polypropylène, polyéthylène ou plastique ABS, dans lequel la surface des pièces plastiques est soumise à un traitement préalable dans une première passe, pour une application par pulvérisation électrostatique, puis on procède à l'application d'une couche par pulvérisation électrostatique, en particulier par pulvérisation d'une hydrolaque à grande vitesse de rotation, **caractérisé en ce que** le traitement préalable de la surface s'effectue par fluoration.

2. Procédé selon la revendication 1, **caractérisé en ce que** le traitement préalable est réalisé dans un récipient fermé, avec un mélange gazeux constitué d'un gaz inerte et d'une fraction de fluor de 0,4 à 3 % en volume, pendant un laps de temps de 5 à 180 secondes.
